# EUROPÄISCHE PATENTSCHRIFT

(11) **EP 1 359 008 B1**
(45) Veröffentlichungstag und Bekanntmachung des Hinweises auf die Patenterteilung: **31.08.2005**
(21) Anmeldenummer: 02100424.7
(22) Anmeldetag: 29.04.2002
(51) Int. Cl.: B41C 1/10, B41M 5/36, B41M 5/40, C09B 55/00

(54) **Strahlungsempfindliches Gemisch, damit hergestelltes Aufzeichnungsmaterial, und Verfahren zur Herstellung einer Druckplatte**
Radiation-sensitive mixture, recording material using this mixture, and method for preparing a printing plate
Mélange photosensible, matériau pour l'enregistrement utilisant ce mélange, et procédé pour la fabrication d'une plaque d'impression

(43) Veröffentlichungstag der Anmeldung: 05.11.2003
(73) Patentinhaber: AGFA-GEVAERT, 2640 Mortsel (BE)
(72) Erfinder: Gries, Willi - Kurt c/o AGFA-GEVAERT, 2640 Mortsel (DE)

(56) Entgegenhaltungen:
- EP-A- 1 106 381
- EP-A- 1 162 078
- EP-A- 1 176 007
- EP-A- 1 203 660
- EP-A- 1 223 196

## Beschreibung

Die Erfindung betrifft ein strahlungsempfindliches (photopolymerisierbares) Gemisch mit einem polymerem Bindemittel, einer radikalisch photopolymerisierbaren Komponente, einem Infrarotabsorber und einem Triazin. Sie betrifft weiterhin ein Aufzeichnungsmaterial mit einem Träger und einer strahlungsempfindlichen Schicht.

Ein Gemisch der eingangs genannten Art ist bereits in der EP-A 0 369 645 beschrieben. Es umfaßt ein radikalisch polymerisierbares Monomer und ein darin lösliches Photoinitiator-System, das ein trihalogenmethyl-substituiertes 1,3,5-Triazin, einen Sensibilisator für das Triazin und eine Elektronen-Donor-Verbindung mit einem Oxidationspotential von größer als Null und kleiner als dem von 1,4-Dimethoxy-benzol enthält. Als Sensibilisatoren sind Cumarin-, Xanthen-, Acridin-, Thiazol-, Thiazin-, Oxazin-, Azin-, Aminoketon-, Methin- und Polymethinfarbstoffe, Porphyrine, Aminotriarylmethane, Merocyanine, Squarylium- und Pyridiniumfarbstoffe genannt. Sie sind empfindlich insbesondere für Strahlung im Bereich von 350 bis 700 nm. Für Strahlung im nahen IR-Bereich (700 bis 1200 nm) ist die Empfindlichkeit dagegen nur gering.

Auch in der EP-A 0 315 988 ist ein photopolymerisierbares Gemisch offenbart, das für Strahlung im Bereich von 600 bis 700 nm empfindlich ist. Es umfaßt eine polymerisierbare, ethylenisch ungesättigte Verbindung, einen Radikalbildner und ein substituiertes 2-Phenyl-2H-naphtho[6,5,4-a,m,n]thioxanthen-1,3-dion oder ein substituiertes 3-Alkoxy-2-phenyl-naphtho[6,5,4-a,m,n]thioxanthen-1-on als Sensibilisator.

Gegenstand der EP-A-0 441 524 ist eine bei Bestrahlung vernetzende Zusammensetzung mit einem Polymer, an das mono-, di-oder trihalogenmethylsubstituierte [1,3,5]Triazin-Reste über eine Brückengruppe kovalent gebunden sind. Das Basispolymer kann aus einer Vielzahl an Polymeren ausgewählt werden. Es kann beispielsweise ein Polyamid, ein Polyester, ein Polyurethan, ein Polysiloxan, ein Phenolharz, ein Polystyrol, ein Polyacrylat, eine Polyacrylsäure, ein Polyacrylamid, ein Polyacrylnitril, ein Polyethylen, ein Polybutadien, Polyvinylpyrrolidon, Polycaprolacton, Gelatine, Stärke oder ein Polysaccharid sein.

In der EP-A 0 563 925 ist ein photopolymerisierbares Gemisch offenbart, das ein radikalisch polymerisierbares Monomer, ein substituiertes 2-Phenyl-4-halogen-methyl- (oder 4,6-bis-halogenmethyl)-[1,3,5]triazin sowie eine Verbindung, die als Sensibilisator für das Triazin fungiert, umfaßt. Das Gemisch wird zur Herstellung von negativ-arbeitenden Druckplatten eingesetzt.

Ein direkt bebilderbares Aufzeichnungsmaterial zur Herstellung von Flachdruckplatten ist in der EP-A 1 106 381 beschrieben. Es umfaßt einen elektrochemisch aufgerauhten Träger aus einer speziellen Aluminiumlegierung und eine lichtempfindliche Schicht, die einen IR-Absorber und ein wasserunlösliches, aber alkalilösliches polymeres Bindemittel enthält.

Das mit UV-, VIS- oder IR-Laserstrahlen direkt bebilderbare Aufzeichnungs-material für die Herstellung von Offsetdruckplatten gemäß der EP-A 1 091 247 umfaßt eine lichtempfindliche Schicht, die ein Monomer mit einer oder mehreren polymerisierbaren, substituierten Acrylatgruppe/n oder Derivaten davon und einem Photopolymerisationsinitiator enthält. In der α-Position zur polymerisierbaren Doppelbindung des Monomers befindet sich stets ein Heteroatom oder ein Halogenatom. Bevorzugte Initiatoren sind aromatische Ketone, aromatische Oniumsalze, organische Peroxide, Hexaarylbiimidazole, Borate, Metallocene und Verbindungen mit Kohlenstoff-Halogen-Bindungen. Zu den letztgenannten zählen auch ggf. noch weiter substituierte [1,3,5]Triazine mit TrihalogenmethylGruppen. Die lichtempfindliche Schicht kann daneben noch Sensibilisator-Farbstoffe enthalten. Auf der lichtempfindlichen Schicht kann sich zusätzlich eine Polyvinylalkoholschicht befinden. Ein wesentlicher Nachteil dieses Aufzeichnungsmaterials besteht darin, daß die Monomere synthetisch nur schwer zugänglich und damit entsprechend kostspielig sind. Weiterhin ist die Reaktivität und damit die Lichtempfindlichkeit der Schicht vermindert.

EP-A-1 176 007 und EP-A-1 162 078 beschreiben ein strahlungsempfindliches Gemisch, das ein radikalisch polymerisierbares (Meth)acrylat-monomer mit mindestens zwei (Meth)acrylatgruppen und mindestens einer photooxidierbaren Gruppe, einen Radikalinitiator, einen IR-absorbierenden Heptamethincyanin-Farbstoff, und ein organisches polymeres Bindemittel enthält. Der Radikalinitiator absorbiert Strahlung im nahen Infrarot-Bereich.

Es bestand daher die Aufgabe, ein strahlungsempfindliches Gemisch sowie ein Aufzeichnungsmaterial zur Verfügung zu stellen, das auf einfache Weise zugängliche, möglichst kommerziell verfügbare Monomere enthält und eine gegenüber dem Stand der Technik verbesserte Lichtempfindlichkeit aufweist.

Gelöst wird die Aufgabe mit einem strahlungsempfindlichen Gemisch, das einen im Bereich von 700 bis 1.200 nm absorbierenden Heptamethincyanin-Farbstoff enthält sowie Acrylat- und/oder Methacrylat-Monomere mit mindestens einer photooxidierbaren Gruppe.

Gegenstand der vorliegenden Erfindung ist demgemäß ein strahlungsempfindliches Gemisch, das ein radikalisch polymerisierbares Acrylat- oder Methacrylat-Monomer und/oder-Oligomer mit mindestens zwei Acrylat- und/oder Meth-acrylatgruppen und mindestens einer photooxidierbaren Gruppe, einen Photoinitiator, einen IR-absorbierenden Farbstoff und ein organisches polymeres Bindemittel enthält, und dadurch gekennzeichnet ist, daß der IR-absorbierende Farbstoff ein Heptamethincyanin-Farbstoff ist, daß das Gemisch für den nahen Infrarot-Bereich empfindlich ist, und der Photoinitiator diese Strahlung nicht absorbiert.

Bevorzugt sind dabei Heptamethincyanin-Farbstoffe, bei denen 3 Methin-Kohlenstoffatome Bestandteil eines 5- bis 7-gliedrigen isocyclischen oder heterocyclischen Rings sind. Die Bezeichnung "Heptamethincyanin-Farbstoffe" schließt amphotere wie auch ionische Verbindungen ein. Die aromatischen Endgruppen in den Farbstoffen sind bevorzugt Indol- bzw. Indoliumgruppen, an die gegebenenfalls noch weitere Ringe, insbesondere carbocyclische Ringe, anelliert sein können.

Das Bindemittel kann aus einer ganzen Reihe von organischen Polymeren ausgewählt sein. Auch Gemische verschiedener Bindemittel können zum Einsatz kommen. Geeignet sind beispielsweise chlorierte Polyalkylene (insbesondere chloriertes Polyethylen und chloriertes Polypropylen), Poly(meth)acrylsäure-alkylester oder -alkenylester (insbesondere Polymethyl(meth)acrylat, Polyethyl(meth)acrylat, Polybutyl(meth)acrylat, Polyisobutyl(meth)acrylat, Polyhexyl(meth)acrylat, Poly[(2-ethyl-hexyl)-(meth)acrylat] und Poly[allyl(meth)acrylat]), Copolymere von (Meth)acrylsäurealkylestern oder -alkenylestern mit anderen copolymerisierbaren Monomeren (insbesondere mit (Meth)acrylnitril, Vinylchlorid, Vinylidenchlorid, Styrol und/oder Butadien), Polyvinylchlorid (PVC), Vinylchlorid/Acrylnitril-Copolymere, Polyvinylidenchlorid (PVDC), Vinylidenchlorid/Acrylnitril-Copolymere, Polyvinylacetat, Polyvinylalkohol, Polyacrylnitril, Acrylnitril/Styrol-Copolymere, (Meth)acrylamid/Alkyl(meth)acrylat-Copolymere, Acrylnitril/Butadien/Styrol (ABS)-Terpolymere, Polystyrol, Poly(α-methyl-styrol), Polyamide, Polyurethane, Polyester, Methylcellulose, Ethylcellulose, Acetylcellulose, (Hydroxy-(C1-C4)alkyl)-cellulose, Carboxymethylcellulose, Polyvinylformal und Polyvinylbutyral. Besonders geeignet sind Bindemittel, die in Wasser unlöslich, in wäßrig-alkalischen Lösungen dagegen löslich oder zumindest quellbar sind. Zweckmäßigerweise werden dafür solche Polymere gewählt, die in den üblichen organischen Beschichtungslösemitteln löslich sind.

Für die Zwecke der vorliegenden Erfindung sind Bindemittel, die Carboxygruppen enthalten, besonders geeignet. Das sind insbesondere Copolymere mit Einheiten aus α,β-ungesättigten Carbonsäuren oder Dicarbonsäuren (bevorzugt Acrylsäure, Methacrylsäure, Crotonsäure, Vinylessigsäure, Maleinsäure oder Itaconsäure). Zu nennen sind insbesondere Copolymere mit Einheiten aus (Meth)acrylsäure und Einheiten aus Alkyl(meth)acrylaten, Allylmethacrylaten und/oder (Meth)acrylnitril, daneben auch Copolymere mit Einheiten aus Crotonsäure und Einheiten aus Alkyl(meth)acrylaten und/oder (Meth)acrylnitril, schließlich auch Vinylessigsäure/Alkyl(meth)acrylat-Copolymere. Geeignet sind daneben Copolymere mit Einheiten aus Maleinsäureanhydrid oder Maleinsäuremonoalkylestern. Dazu gehören beispielsweise Copolymere mit Einheiten aus Maleinsäureanhydrid und Styrol, substituierten Styrolen, ungesättigten Ethern oder Estern oder ungesättigten aliphatischen Kohlenwasserstoffen, sowie die aus solchen Copolymeren erhältlichen Veresterungsprodukte. Zu nennen sind weiterhin Produkte, die aus der Umsetzung von hydroxylgruppenhaltigen Polymeren mit intramolekularen Dicarbonsäureanhydriden entstehen. Unter dem Begriff "Copolymere" sollen hier Polymere mit Einheiten aus mindestens 2 verschiedenen Monomeren verstanden werden, also auch Terpolymere und höhere Mischpolymere. Verwendbar sind auch Polymere, in denen Gruppen mit aciden Wasserstoffatomen vorkommen, von denen ein Teil oder alle mit aktivierten Isocyanaten umgesetzt ist. Hierzu gehören beispielsweise Produkte, wie sie bei der Umsetzung von hydroxylgruppenhaltigen Polymeren mit aliphatischen oder aromatischen Sulfonylisocyanaten oder Phosphinsäure-isocyanaten entstehen. Gut geeignet sind schließlich auch Polymere mit aliphatischen oder aromatischen Hydroxygruppen, beispielsweise Copolymere mit Einheiten aus Hydroxyalkyl(meth)acrylaten, aus Allylalkohol, aus Hydroxystyrol oder aus Vinylalkohol, sowie Epoxyharze, sofern sie eine ausreichende Anzahl an freien OH-Gruppen tragen.

Der Begriff "(Meth)acrylsäure" steht im Zusammenhang mit der vorliegenden Erfindung für "Acrylsäure und/oder Methacrylsäure". Entsprechendes gilt für (Meth)acrylnitril, -(meth)acrylat, - (meth)acrylamid usw.

Die als Bindemittel eingesetzten organischen Polymere haben allgemein ein mittleres Molekulargewicht Mw von 600 bis 200.000, bevorzugt 1.000 bis 100.000. Bevorzugt sind ferner Polymere, die eine Säurezahl zwischen 10 und 250, bevorzugt von 20 bis 200, oder eine Hydroxylzahl von 50 bis 750, bevorzugt von 100 bis 500, aufweisen.

Der Anteil an Bindemittel(n) beträgt allgemein 10 bis 90 Gew.-%, bevorzugt 20 bis 80 Gew.-%, jeweils bezogen auf das Gesamtgewicht der nichtflüchtigen Bestandteile des strahlungsempfindlichen Gemisches.

Die radikalisch polymerisierbare Acrylat- oder Methacrylat-Verbindung mit mindestens einer photooxidierbaren Gruppe ist beispielsweise eine Verbindung mit einer primären, sekundären und insbesondere tertiären Aminogruppe. Besonders bevorzugt sind polymerisierbare Verbindungen, die neben einer (tertiären) Aminogruppe noch mindestens eine Harnstoff- und/oder Urethangruppe enthalten. Unter dem Begriff "Harnstoffgruppe" soll im Zusammenhang mit der vorliegenden Erfindung eine Gruppe der Formel >N-CO-N< verstanden werden, bei der die Valenzen an den Stickstoffatomen mit Wasserstoffatomen bzw. Kohlenwasserstoffresten abgesättigt sind (dabei sollte nicht mehr als eine Valenz an jedem der beiden Stickstoffatome mit einem Wasserstoffatom abgesättigt sein). Es ist jedoch auch möglich, daß eine Valenz an einem Stickstoffatom die Bindung zu einer Carbamoylgruppe (d.h. einer -CO-NH-Gruppe) herstellt, so daß eine Biuret-Struktur entsteht.

Daneben sind Verbindungen geeignet, die eine photooxidierbare Amino-, Harnstoff- oder Thiogruppe, die auch Bestandteil eines heterocyclischen Ringes sein kann, aufweisen. Verbindungen mit photooxidierbaren Enolgruppen kommen ebenfalls in Betracht. Konkrete Beispiele für photooxidierbaren Gruppen sind Triethanolamino-, Triphenylamino-, Thioharnstoff-, Imidazol-, Oxazol-, Thiazol-, Acetylacetonyl-, N-Phenyl-glycin- und Ascorbinsäuregruppen. Besonders geeignete Monomere mit photooxidierbaren Gruppen lassen sich durch die folgende Formel I

R₍ₘ₋ₙ₎Q[(-CH₂-CR¹R²-O)ₐ-CO-NH-(X¹-NH-CO-O)_{b}-X²-(O-CO-CR³=CH₂)_{c}]ₙ (I)

beschreiben, worin
- Q: für -S-,

- R: für eine (C₂-C₈)Alkyl-, (C₂-C₈)Hydroxyalkyl- oder (C₆-C₁₄)-Aryl-gruppe,
- R¹ und R²: unabhängig voneinander für ein Wasserstoffatom, eine Alkyl- oder Alkoxyalkylgruppe und
- R³: für ein Wasserstoffatom, eine Methyl- oder Ethylgruppe steht,
- X¹: eine geradkettige oder verzweigte, gesättigte Kohlenwasserstoffgruppe mit 1 bis 12 Kohlenstoffatomen ist,
- X²: eine (c+1)wertige Kohlenwasserstoffgruppe darstellt, in der bis zu 5 Methylengruppen durch Sauerstoffatome ersetzt sein können,
- D¹ und D²: unabhängig voneinander eine gesättigte Kohlenwasserstoffgruppe mit 1 bis 5 Kohlenstoffatomen bedeuten,
- E: eine zweiwertige gesättigte Kohlenwasserstoffgruppe mit 2 bis 12 Kohlenstoffatomen, eine zweiwertige 5- bis 7-gliedrige, gesättigte, iso- oder heterocyclische Gruppe, wobei die heterocyclische Gruppe bis zu 2 Stickstoff-, Sauerstoff- und/oder Schwefelatome im Ring enthalten kann, eine zweiwertige, aromatische, mono- oder bicyclische, isocyclische Gruppe mit 6 bis 12 Kohlenstoffatomen oder eine zweiwertige 5- oder 6-gliedrige aromatische heterocyclische Gruppe darstellt,
- a: eine ganze Zahl von 0 bis 4,
- b: 0 oder 1,
- c: eine ganze Zahl von 1 bis 3,
- m: eine ganze Zahl von 2 bis 4 und
- n: eine ganze Zahl von 1 bis m ist
.

Verbindungen dieser Art sowie Verfahren zu ihrer Herstellung sind ausführlich in der EP-A 0 287 818 beschrieben. Wenn in einer Verbindung der allgemeinen Formel I mehrere Reste R oder mehrere Reste der in der eckigen Klammer angegebenen Struktur vorhanden sind, d.h. wenn (m - n) > 1 bzw. n > 1 ist, dann können diese Reste untereinander gleich oder verschieden sein. Verbindungen der Formel I, in denen n = m ist, sind besonders bevorzugt. Sämtliche Reste enthalten dann polymerisierbare Gruppen. Vorzugsweise ist die Laufzahl a = 1, bei mehreren Resten sollte a = 0 in nicht mehr als einem Rest vorkommen. Wenn R eine Alkyl- oder Hydroxyalkylgruppe ist, dann umfaßt sie allgemein 2 bis 8, insbesondere 2 bis 4, Kohlenstoffatome. Arylreste R sind allgemein ein- oder zweikernig, bevorzugt jedoch einkernig. Sie können durch (C₁-C₅)Alkyl- oder (C₁-C₅)Alkoxygruppen substituiert sein. Wenn R¹ und R² Alkyl- oder Alkoxy-gruppen sind, dann enthalten sie bevorzugt 1 bis 5 Kohlenstoffatome. R³ ist bevorzugt ein Wasserstoffatom oder eine Methylgruppe. X¹ ist bevorzugt ein geradkettiger oder verzweigter aliphatischer und/oder cycloaliphatischer Rest mit vorzugsweise 4 bis 10 Kohlenstoffatomen. X² umfaßt in einer bevorzugten Ausführungsform 2 bis 15 Kohlenstoffatome. Insbesondere handelt es sich um einen gesättigten, geradkettigen oder verzweigten aliphatischen und/oder cycloaliphatischen Rest mit dieser Anzahl an Kohlenstoffatomen. Bis zu 5 Methylengruppen in diesen Resten können durch Sauerstoffatome ersetzt sein. Besteht X² aus reinen Kohlenwasserstoffketten, so umfaßt der Rest allgemein 2 bis 12, bevorzugt 2 bis 6 Kohlenstoffatome. X² kann auch eine cycloaliphatische Gruppe mit 5 bis 10 Kohlenstoffatomen, insbesondere eine Cyclohexandiyl-Gruppe sein. Der durch D¹, D² und die beiden Stickstoffatome gebildete gesättigte heterocyclische Ring umfaßt allgemein 5 bis 10 Ringglieder, insbesondere 6 Ringglieder. In dem letztgenannten Fall ist der heterocyclische Ring demgemäß vorzugsweise ein Piperazin und der davon abgeleitete Rest ein Piperazin-1,4-diyl-Rest. Der Rest E ist in einer bevorzugten Ausführungsform eine Alkandiylgruppe, die gewöhnlich etwa 2 bis 6 Kohlenstoffatome umfaßt. Die zweiwertige 5- bis 7-gliedrige, gesättigte, isocyclische Gruppe E ist bevorzugt eine Cyclohexandiyl-, insbesondere eine Cyclohexan-1,4-diyl-Gruppe. Die zweiwertige, isocyclische, aromatische Gruppe E ist bevorzugt eine ortho-, meta-oder para-Phenylengruppe. Die zweiwertige 5- oder 6-gliedrige aromatische heterocyclische Gruppe E schließlich enthält bevorzugt Stickstoff- und/oder Schwefelatome im heterocyclischen Ring. c ist bevorzugt 1, d.h. jeder der Reste in der eckigen Klammer enthält allgemein nur eine polymerisierbare Gruppe, insbesondere nur eine (Meth)acryloyloxygruppe.

Die Verbindungen der Formel I mit b = 1, die demgemäß zwei Urethangruppen in jedem der in der eckigen Klammer angegebenen Reste aufweisen, können in an sich bekannter Weise hergestellt werden durch Umsetzung von Acrylsäureestern oder Alkacrylsäureestern, die freie Hydroxygruppen enthalten, mit äquimolaren Mengen an Diisocyanaten. Überschüssige Isocyanatgruppen werden dann beispielsweise mit Tris-(hydroxyalkyl)-aminen, N,N'-Bis-hydroxyalkylpiperazinen oder N,N,N',N'-Tetrakis-hydroxylalkylalkylendiaminen zur Reaktion gebracht, wobei jeweils einzelne Hydroxyalkylgruppen durch Alkyl- und/oder Arylgruppen R ersetzt sein können. Im Fall a = 0 liegt eine Harnstoffgruppierung vor. Bei-spiele für die als Ausgangsmaterialien verwendeten Hydroxyalkylamine sind Diethanolamin, Triethanolamin, Tris-(2-hydroxy-propyl)-amin, Tris-(2-hydroxy-butyl)-amin und Alkyl-bishydroxyalkyl-amine. Beispiele für geeignete Diisocyanate sind Hexamethylendiisocyanat, 2,2,4-Trimethyl-hexamethylen-diiso-cyanat, 1,4-Cyclohexylendiisocyanat (= 1,4-Diisocyanato-cyclohexan) und 1,1,3-Trimethyl-3-isocyanatomethyl-5-isocyanato-cyclohexan. Als Hydroxygruppen enthaltende Ester werden bevorzugt Hydroxyethyl-(meth)acrylat, Hydroxypropyl-(meth)acrylat und Hydroxyisopropyl-(meth)acrylat eingesetzt.

Polymerisierbare Verbindungen der Formel I mit b = 0 lassen sich herstellen, indem die bereits beschriebenen Hydroxyalkylaminoverbindungen umgesetzt werden mit Isocyanatgruppen enthaltenden Acryl- oder Alkacrylsäureestern. Als Isocyanatgruppen enthaltender Ester wird dabei bevorzugt (2-Isocyanato-ethyl)-(meth)acrylat eingesetzt.

Die Verbindungen der Formel II werden analog zu denen der Formel I hergestellt, wobei anstelle von Umsetzungsprodukten aus Hydroxy-alkylacrylaten oder -alkacrylaten und Diisocyanaten die entsprechenden Acrylsäure- oder Alkacrylsäure-glycidester eingesetzt werden. Solche Verbindungen sowie Verfahren zu ihrer Herstellung sind im übrigen in der EP-A 0 316 706 offenbart.

Polymerisierbare Verbindungen mit photooxidierbaren Gruppen der Formel II

R₍ₘ₋ₙ₎Q[(-CH₂ -CR¹R²-O)_{a'} -(CH₂-CH[CH₂O-CO-CR³=CH₂]-O)_{b'} -H]ₙ (II)

sind für die Zwecke der vorliegenden Erfindung geeignet, wenn a' und b' ganze Zahlen von 1 bis 4 darstellen und Q, R, R¹, R², R³, n und m die oben angegebenen Bedeutungen haben, wobei Q zusätzlich eine Gruppe der Formel >N-E'-N< sein kann, worin der Rest E' der Formel III

-CH₂-CH(OH)-CH₂-[O-(p)C₆H₄-C(CH₃)₂-(p)C₆H₄-CH₂-CH(OH)-CH₂-]_{c} (III)

entspricht, wobei c die gleiche Bedeutung wie in Formel I hat und (p)C₆H₄ für para-Phenylen steht.

Als polymerisierbare Verbindungen mit photooxidierbaren Gruppen lassen sich ferner Acryl- und Alkacrylsäureester der Formel IV

Q'[(-X^{1'}-CH₂ -O)ₐ -CO-NH(-X¹ -NH-CO-O)_{b} -X²-O-CO-CR³=CH₂]ₙ (IV)

einsetzen, worin Q' =
X^{1'} für -CᵢH₂ᵢ - oder -CᵢH₂ᵢ₋₁-O-CO-NH(-X¹-NH-CO-O)_{b}-X²-O-CO-CR³=CH₂ steht,
D³ eine gesättigte Kohlenwasserstoffgruppe mit 4 bis 8 Kohlenstoffatomen, die mit dem Stickstoffatom einen 5- oder 6-gliedrigen Heterocyclus bildet,
Z ein Wasserstoffatom oder einen Rest der Formel CₖH₂ₖ-O-CO-NH(-X¹-NH-CO-O)_{b}-X²-O-CO-CR³=CH₂ darstellt,
i und k unabhängig voneinander ganze Zahlen von 1 bis 12 sind und
n' eine ganze Zahl von 1 bis 3 ist,
wobei in mindestens einem der an Q gebundenen Reste a = 0 ist.

X¹, R³, a und b haben in der Formel IV die oben angegebene Bedeutung; X² stellt eine zweiwertige Kohlenwasserstoffgruppe dar, in der bis zu 5 Methylengruppen durch Sauerstoffatome ersetzt sein können. Die Laufzahl a ist in dieser Formel bevorzugt 0 oder 1; i ist bevorzugt eine Zahl von 2 bis 10. Bevorzugte Reste Q sind Piperazin-1,4-diyl (D¹=D²= CH₂-CH₂), Piperidin-1-yl (D³= [CH₂]₅, Z= H) und 2-(2-Hydroxy-ethyl)-piperidin-1-yl (D³=[CH₂]₅ , Z= CH₂-CH₂OH).

Von den Verbindungen der Formel IV werden solche bevorzugt, die neben einer Harnstoffgruppe noch mindestens eine Urethangruppe enthalten. Unter "Harnstoffgruppe" soll wiederum die bereits weiter oben beschriebene Gruppe der Formel >N-CO-N< verstanden werden. Verbindungen der Formel IV sowie Verfahren zu ihrer Herstellung sind in der EP-A 0 355 387 offenbart.

Als polymerisierbare Verbindungen mit photooxidierbaren Gruppen sind auch Umsetzungsprodukte von Mono- oder Diisocyanaten mit mehrwertigen Alkoholen, in denen alle oder ein Teil der Hydroxygruppen mit (Meth)acrylsäure verestert sind, geeignet. Bevorzugt sind Produkte, wie sie aus der Umsetzung von Hydroxyalkyl(meth)acrylaten mit Diisocyanaten entstehen. Solche Monomere sind bekannt und beispielsweise in den DE-A 28 22 190 oder DE-A 20 64 079 beschrieben.

Das erfindungsgemäße Gemisch kann darüber hinaus photopolymerisierbare Acrylat- und/oder Alkacrylat-Verbindungen mit 2 oder mehr, bevorzugt 3 bis 6, Acrylat- und/oder Alkacrylat-, insbesondere Methacrylat-Gruppen enthalten. Diese multifunktionellen Verbindungen wirken als Vernetzer. Bevorzugte Vernetzer sind (Meth)acrylate von gesättigten aliphatischen oder alicyclischen, drei- oder mehrwertigen Alkoholen, wie Alkandiolen (speziell Ethylenglykol und Propylenglykol), Bis-phenol-A, Trimethylolethan, Trimethylolpropan, Pentamethylolpropan, Pentaerythrit oder Dipentaerythrit. Das sind beispielsweise ethoxyliertes und propoxyliertes Trimethylolpropantri(meth)acrylat, Ditrimethylolpropantetra(meth)acrylat, Tris(2-hydroxyethyl)-isocyanurattri(meth)-acrylat oder Glycerin-tri(meth)acrylat. Der Anteil der vernetzend wirkenden Acrylat- und/oder Alkacrylatverbindungen beträgt allgemein bis zu 20 Gew.-%, bevorzugt 5 bis 15 Gew.-%, jeweils bezogen auf das Gesamtgewicht der nichtflüchtigen Bestandteile des strahlungsempfindlichen Gemisches.

Der Anteil aller photopolymerisierbaren Monomere oder Oligomere beträgt allgemein 10 bis 85 Gew.-%, bevorzugt 20 bis 75 Gew.-%, jeweils bezogen auf das Gesamtgewicht der nichtflüchtigen Bestandteile des strahlungsempfindlichen Gemisches. Dabei sind allgemein mindestens 40 Gew.-% der photopolymerisierbaren Monomere und/oder Oligomere solche mit photooxidierbaren Gruppen.

Der Heptamethincyanin-Farbstoff entspricht vorzugsweise einer der allgemeinen Formeln V oder VI.
R¹=R²=H oder R¹ und R² zusammen -CH=CH-CH=CH- bedeuten, wobei R¹ gemeinsam mit R² einen sechgliederigen anellierten Ring bildet,
R³=Methyl, Ethyl, Propyl oder Butyl
X= -(CH₂)₃- oder -(CH₂)₂-
Y=
R¹=R²=H oder R¹ und R² zusammen -CH=CH-CH=CH- bedeuten, wobei R¹ gemeinsam mit R² einen sechgliederigen anellierten Ring bildet,
R³=Methyl, Ethyl, Propyl oder Butyl
R⁴=H, Cl,
X= -(CH₂)₃- oder (CH₂)₂-
Y= Br⁻, Cl⁻, I⁻, pTosO⁻, ClO₄⁻, BF₄⁻ oder PF₆⁻

Struktur und Nomenklatur von Cyanin-Farbstoffen sind u. a. bei H. Zollinger, Color Chemistry, VCH, Weinheim 1991 Nomenklatur beschrieben.

Der Anteil des Heptamethincyanin-Farbstoffs beträgt allgemein 0,01 bis 10,0 Gew.-%, bevorzugt 0,5 bis 8,0 Gew.-%, jeweils bezogen auf das Gesamtgewicht der nichtflüchtigen Bestandteile des photopolymerisierbaren Gemisches.

Die in dem erfindungsgemäßen Gemisch eingesetzen Photoinitiatoren sind an sich bekannt. Gut geeignet sind TriazinVerbindungen mit mindestens einer photolytisch spaltbaren Trihalogenmethylgruppe, insbesondere einer Trichlor- oder Tribrommethylgruppe. Die Trihalogenmethylgruppen können dabei direkt, über eine konjugierte Doppelbindung oder über eine Kette von konjugierten Doppelbindungen an einen aromatischen carbocyclischen oder heterocylischen Ring gebunden sein. Bevorzugt sind Verbindungen mit einem Triazin-Grundkörper an den insbesondere 2 Trihalogenmethylgruppen gebunden sind. Solche Verbindungen sind beispielsweise in der DE 2 718 259, EP-A 0 137 452 und in der EP-A 0 563 925 offenbart. Grundsätzlich absorbieren die verwendeten Triazine die zur Bebilderung verwendete Strahlung nicht. Deshalb können auch Trihalogenmethyltriazine zum Einsatz kommen, deren Eigenabsorption unter 300 nm liegt. Solche Materialien sind besonders bevorzugt, weil dadurch die Photoreaktivität gegenüber den üblichen Innenraumbeleuchtungen reduziert ist. Verwendbare Trihalogenmethyltriazine sind beispielsweise solche, die (gesättigte) aliphatische Substituenten oder ungesättigte Substituenten mit nur wenig ausgedehnten mesomeriefähigen Π-Elektronensystemen enthalten. Verbindungen mit anderen Grundgerüsten, beispielsweise Phenyl-trihalogen-methyl-sulfone (insbesondere Phenyl-tribrommethylsulfon) und Phenyl-trihalogen-methyl-ketone, die im kürzerwelligen UV-Bereich absorbieren, sind prinzipiell ebenso verwendbar. Der Anteil an Photoinitiator(en) liegt allgemein bei 0,1 bis 20 Gew.-%, bevorzugt 1,0 bis 10 Gew.-%, jeweils bezogen auf das Gesamtgewicht der nichtflüchtigen Bestandteile des photopolymerisierbaren Gemisches.

Gegebenenfalls vorhandene vordisperigierte Phthalocyanin-Pigmente dienen in erster Linie zum Einfärben des Gemisches und der damit erzeugten Schichten. Ihr Anteil beträgt allgemein etwa 1 bis 20 Gew.-%, bevorzugt etwa 2 bis 14 Gew.-%. Besonders geeignete vordispergierte Phthalocyanin-Pigmente sind in den Schriften DE-A 199 15 717 und DE-A 199 33 139 offenbart. Bevorzugt sind insbesondere metallfreie Phthalocyanin-Pigmente.

Um die Eigenschaften der photopolymerisierbaren Schicht noch besser an die jeweiligen Verwendungszwecke anzupassen, kann diese noch weitere Zusätze enthalten. Das sind beispielsweise Zusätze, die eine thermisch induzierte Polymerisation inhibieren, Wasserstoff-Donatoren, Farbstoffe, gefärbte und farblose Pigmente, Farbbildner, Filterfarbstoffe, Indikatorfarbstoffe, Weichmacher und/oder Kettenüberträger. Als Additive werden zweckmäßig solche gewählt, die die bildmäßig einwirkende Strahlung nicht absorbieren.

Zur Herstellung des erfindungsgemäßen Aufzeichnungsmaterials wird das strahlungsempfindliche Gemisch zweckmäßig in einem organischen Lösemittel gelöst bzw. dispergiert und die Lösung oder Dispersion als dünner Film auf den Träger aufgebracht. Das Aufbringen kann durch Aufgießen, Sprühen, Tauchen, durch Antragen mit Hilfe von Walzen oder nach ähnlichen, dem Fachmann bekannten Verfahren erfolgen. Nach dem Trocknen wird auf diese Weise ein Aufzeichnungsmaterial erhalten, aus dem sich beispielsweise Druckformen für den Hochdruck, Flachdruck, Tiefdruck oder Siebdruck herstellen lassen. Es kann auch ein Material sein, aus dem sich Reliefkopien (z.B. für die Herstellung von Texten in Blindenschrift), Einzelkopien, Gerbbilder, Pigmentbilder oder ähnliche bildmäßig strukturierte Produkte herstellen lassen. Das erfindungsgemäße Gemisch eignet sich ferner für die Herstellung von Ätzreservagen, die beispielsweise bei der Herstellung von Leiterplatten oder von Namensschildern eingesetzt werden können, sowie für das Formteilätzen. Bevorzugt wird es jedoch eingesetzt zur Herstellung von Photoresistschichten sowie von Druckplatten.

Gegenstand der vorliegenden Erfindung ist demgemäß auch ein Aufzeichnungsmaterial für die Herstellung von Druckplatten mit einem Träger und einer Schicht aus dem erfindungsgemäßen photopolymerisierbaren Gemisch. Als Trägermaterial für Druckplatten eignen sich Folien, Bänder oder Platten aus Metall (insbesondere aus Aluminium oder einer Aluminiumlegierung, aus Stahl, Zink oder Kupfer) oder Kunststoff (insbesondere Polyester - speziell Polyethylenterephthalat - oder Celluloseacetat), für Siebdruckträger auch Perlongaze. In vielen Fällen ist es günstig, die Oberfläche des Trägers einer mechanischen, chemischen und/oder elektrochemischen Vorbehandlung zu unterziehen um die Haftung zwischen Träger und strahlungsempfindlicher Schicht optimal ein-zustellen oder um zu erreichen, daß die Trägeroberfläche die bildmäßig einwirkende Strahlung weniger stark reflektiert (Lichthofschutz). Der bevorzugte Träger für Offsetdruckplatten besteht aus Aluminium oder einer Al-Legierung und ist auf seiner Oberfläche elektrochemisch aufgerauht, anschließend anodisiert, gegebenenfalls auch noch mit einem hydrophilierend wirkenden Mittel (beispielsweise Polyvinylphosphonsäure) behandelt worden.

Durch die Empfindlichkeit des erfindungsgemäßen Aufzeichnungsmaterials im nahen Infrarot(NIR)-Bereich werden zur bildmäßigen Bestrahlung die dem Fachmann geläufigen IR-Laserquellen zwischen 700 und 1200 nm eingesetzt. Bevorzugt sind Laserdioden, die im NIR-Bereich emittieren.
Das erfindungsgemäße Aufzeichnungsmaterial weist eine besonders hohe Abbildungsleistung auf und ist daher besonders für eine digitale Bebilderung mit NIR-Laserstrahlen geeignet. Im nachfolgenden Entwicklungsprozess wird dann exakt zwischen Nichtbildstellen und Bildstellen differenziert, so daß der Punktzuwachs überraschend deutlich vermindert ist. Auch kleine Negativ-Schriften werden daher noch klar wiedergegeben. Gleichzeitig besitzt das Material eine sehr hohe Empfindlichkeit im NIR-Wellenlängenbereich.

Es ist praktisch unabdingbar, die strahlungsempfindliche Schicht während der durch NIR-Strahlung induzierten Polymerisation vor der Einwirkung von Luftsauerstoff zu schützen. Das ist am einfachsten zu erreichen durch eine für Sauerstoff undurchlässige oder nur wenig durchlässige Deckschicht ("wenig durchlässig" bedeutet eine Durchlässigkeit von nicht mehr als 100 cm³ O₂/m² * d * bar, bestimmt gemäß DIN 53 380 bei 23°C), die auf die strahlungsempfindliche Schicht aufgebracht ist. Die Deckschicht kann selbsttragend sein und vor dem nachfolgenden Entwicklungsschritt abgezogen werden. Sie besteht dann beispielsweise aus einer auflaminierten Polyesterfolie. Auch Deckschichten aus einem Material, das (mindestens in den nicht gehärteten Bereichen) in der Entwicklerflüssigkeit löslich oder dispergierbar ist, können verwendet werden. Geeignete Materialien für eine in wäßrig-alkalischen Entwicklern vollflächig lösliche Deckschicht sind beispielsweise Polyvinylalkohol, Polyvinylpyrrolidon, Polyphosphate, Zucker usw. Die Dicke der Deckschicht beträgt allgemein 0,1 bis 10 µm, bevorzugt 1 bis 5µm.

Die weitere Verarbeitung der bildmäßig bestrahlten Aufzeichnungsmaterialien erfolgt nach allgemein üblichen und dem Fachmann bekannten Verfahren. Vor dem Entwickeln kann das bildmäßig bestrahlte Material noch nacherwärmt werden, um eine bessere Vernetzung in den bestrahlten Bereichen zu erzielen. Zum Entwickeln selbst können organische Lösemittel oder Gemische von organischen Lösemitteln eingesetzt werden, bevorzugt sind jedoch wäßrigalkalische Lösungen mit einem pH-Wert von 8 bis 14, insbesondere von 9 bis 13, die bis zu etwa 20 Gew.-%, bevorzugt bis zu etwa 15 Gew.-%, an wassermischbaren organischen Lösemitteln enthalten können. Die Entwickler können darüber hinaus noch Netzmittel, Farbstoffe, Salze und/oder andere Zusätze enthalten. Beim Entwickeln werden die nichtbestrahlten Bereiche der Schicht entfernt, während die bestrahlten und damit gehärteten Bereiche der Schicht auf dem Träger zurückbleiben.

Die nachfolgenden Beispiele illustrieren die Erfindung. "Gt" steht darin für "Gewichtsteil(e)", "Vt" für "Volumenteil(e)". Prozente sind Gewichtsprozente, soweit nicht anders angegeben oder aus dem Zusammenhang ersichtlich.

### Beispiel 1

Ein Gemisch aus
- 6,92 Gt: einer 32,8 %igen Lösung eines Methylmethacrylat-/Methacrylsäure-Copolymers (Molverhältnis von Methylmethacrylat- zu Methacryl-säure-Einheiten 4:1; Säurezahl: 110 mg KOH/g) in 2-Butanon (Viskosität der Lösung: 105 mm²/s mit Kapillarengröße 1,0 bei 25°C),
- 3,77 Gt: einer 86,8 %igen Lösung eines Reaktionsproduktes aus 1 mol 2,2,4-Trimethyl-hexamethylendiisocyanat und 2 mol Hydroxyethyl-methacrylat (Viskosität: 3,3 mm²/s mit Kapillarengröße 1,0 bei 25°C),
- 0,16 Gt: IR-Farbstoff FEW S0094 (= Formel VI, R¹ und R² zusammen -CH=CH-CH=CH- bedeuten, wobei R¹ gemeinsam mit R² einen sechgliederigen anellierten Ring bildet, R³ = CH₃, R⁴ = Cl, X = (CH₂)₃ und Y⁻ = pTosO⁻,
- 6,87 Gt: Heliogenblau D 7490-Farbstoffdispersion (vgl. DE 199 33 139 A1) (9,9 %ig, Viskosität 7,0 mm²/s mit Kapillargröße 1 bei 25°C),
- 0,41 Gt: 2,4-Bis-trichlormethyl-6-diphenyl-4-yl-[ 1,3,5]triazin,
- 0,68 Gt: Edaplan™ LA 411 (1 %ig in ®Dowanol PM),
- 20,5 Gt: 2-Butanon und
- 40,7 Gt: Propylenglykolmonomethylether (®Dowanol PM)
wurde auf einen elektrochemisch aufgerauhten, anodisierten (Oxidgewicht 3 g/m²) und mit Polyvinylphosphonsäure hydrophilierten Aluminium-Druckplattenträger aufgeschleudert und bei 100°C 2 min im Umlufttrockenschrank getrocknet. Die Schichtdicke der strahlungsempfindlichen Schicht betrug dabei 1,58 g/m². Auf die strahlungsempfindliche Schicht wurde eine 6 %ige wäßrige Lösung eines Gemisches aus 1 Gt vollverseiften Polyvinylalkohol (Hydrolysegrad 98,4 %, Viskosität 4 mPa s in 4 %iger wäßrigen Lösung bei 20°C), aus 1 Gt teilverseiften Polyvinylalkohol (Hydrolysegrad 87,7 %, Viskosität 8 mPa s in 4 %iger wäßriger Lösung bei 20°C) und 0,5 Gt Polyvinylpyrrolidon (k-Wert = 30) aufgebracht und ebenfalls 2 min bei 100°C in Umluft getrocknet. Die Deckschicht wies ein Schichtgewicht von 1,47 g/m² auf.

Die so erhaltene Druckplatte wurde mit einem CREO Trendsetter 3244T (2400 dpi) bebildert, 1 min auf 100°C erwärmt und danach mit einem wäßrig-alkalischen Entwickler (Agfa EN 231C) bei 28°C mit einer Durchlaufgeschwindigkeit von 1 m/min. (Agfa VSP85) entwickelt. Die angegebene Empfindlichkeit entsprach derjenigen Laserenergie in der Bildebene, die erforderlich war, um ein 50 %-Feld gebildet aus 1x1- und 8x8-Bildpunkten gleich hell erscheinen zu lassen. Der auf diese Weise bestimmte Wert betrug 18 mJ/cm².

### Beispiel 2 und Vergleichsbeispiele V1 bis V4

Wie in Beispiel 1 beschrieben wurden weitere Druckplatten hergestellt, wobei für die IR-empfindliche Schicht folgende Komponenten verwendet wurden:
- A: eine 32,8 %ige Lösung eines Methylmethacrylat/Methacrylsäure-Copolymers (Molverhältnis von Methylmethacrylat- zu Methacrylsäure-Einheiten 4:1; Säurezahl: 110 mg KOH/g) in 2-Butanon (Viskosität 105 mm²/s bei Kapillarengröße 1,0 und 25°C)
- B: eine 86,8 %ige Lösung eines Reaktionsproduktes aus 1 mol 2,2,4-Trimethyl-hexamethylendiisocyanat und 2 Mol Hydroxyethylmethacrylat (Viskosität 3,3 mm²/s bei Kapillarengröße 1,0 und 25°C)
- C: Dipentaerythritpentaacrylat (Cray Valey SR 399)
- D: ethoxyliertes Trimethylolpropantriacrylat (Cray Valey SR 454)
- E: Trimethylolpropantriacrylat
- F: Bisphenol-A-dimethacrylat
- G: R-Farbstoff FEW S0094 (= Formel VI, R¹ und R² zusammen -CH=CH-CH=CH- bedeuten, wobei R¹ gemeinsam mit R² einen sechgliederigen anellierten Ring bildet, R³ = CH₃, R⁴ = Cl, X = (CH₂)₃ und Y⁻ =pTosO⁻ (= para-toluolsulfonat))
- H: Heliogenblau D 7490-Farbstoffdispersion (vgl. DE 199 33 139 A1) (9,9 %ig, Viskosität 7,0 mm²/s mit Kapillargröße 1,0 bei 25°C)
- I: 2,4-Bis-trichlormethyl-6-diphenyl-4-yl-[1,3,5]triazin
- J: 2-Mercapto-benzothiazol
- K: Edaplan™ LA 411 (1 %ig in ®Dowanol PM)
- L: 2-Butanon
- M: Propylenglykol-monomethylether (®Dowanol PM)

Die jeweils verwendete Zusammensetzung, Schichtgewichte und bestimmte Plattenempfindlichkeit sind in Tabelle 1 aufgelistet:

**Tabelle 1:**

| **Komponente** | **Beispiele** | | | | |
|---|---|---|---|---|---|
| | **2** | **V1** | **V2** | **V3** | **V4** |
| | **Gt** | **Gt** | **Gt** | **Gt** | **Gt** |
| A | 6,900 | 6,904 | 6,904 | 6,904 | 6,904 |
| B | 3,770 | - | - | - | - |
| C | - | 3,270 | - | - | - |
| D | - | - | 3,270 | - | - |
| E | - | - | - | 3,270 | - |
| F | - | - | - | - | 3,270 |
| G | 0,163 | 0,163 | 0,163 | 0,163 | 0,163 |
| H | 6,870 | 6,869 | 6,869 | 6,869 | 6,869 |
| I | 0,408 | 0,408 | 0,408 | 0,408 | 0,408 |
| J | 0,007 | 0,007 | 0,007 | 0,007 | 0,007 |
| K | 0,680 | 0,679 | 0,679 | 0,679 | 0,679 |
| L | 20,48 | 20,98 | 20,98 | 20,98 | 20,98 |
| M | 40,72 | 40,72 | 40,72 | 40,72 | 40,72 |
| | | | | | |
| **Schicht- gewicht [g/m**^{**2**}**]** | 1,60 | 1,50 | 1,50 | 1,30 | 1,50 |
| **Energiewert [mJ/cm**^{**2**}**]** | 42 | 109 | -¹⁾ | 117 | 90 |

| | | | | | |
|---|---|---|---|---|---|
| ¹⁾ Im untersuchten Energiebereich von 18 bis 110 mJ/cm² wurde keine Aushärtung beobachtet | | | | | |

### Beispiel 3

Aus einem Gemisch von
- 2,92 Gt: einer 32,8 %igen Lösung eines Methylmethacrylat/Methacrylsäure-Copolymers (Molverhältnis von Methylmethacrylat- zu Methacrylsäure-Einheiten 4:1; Säurezahl: 110 mg KOH/g) in 2-Butanon (Viskosität 105 mm²/s bei Kapillarengröße 1,0 und 25°C),
- 6,99 Gt: einer 28,9 %igen Lösung eines Reaktionsproduktes aus 1 mol Hexamethylendiisocyanat, 1 mol Hydroxyethylmethacrylat und 0,5 mol 2-(2-Hydroxyethyl)-piperidin (Viskosität 1.7 mm²/s mit Kapillarengröße 1,0 bei 25°C),
- 0,10 Gt: IR-Farbstoff FEW S0094 (= Formel VI, R¹ und R² zusammen -CH=CH-CH=CH- bedeuten, wobei R¹ gemeinsam mit R² einen sechgliederigen anellierten Ring bildet, R³ = CH₃, R⁴=Cl, X=(CH₂)₃ und Y⁻ = pTosO⁻),
- 3,37 Gt: Heliogenblau D 7490-Farbstoffdispersion (vgl. DE 199 33 139 A1) (9,9 %ig, Viskosität 7,0 mm²/s mit Kapillargröße 1,0 bei 25°C),
- 0,41 Gt: 2,4-Bis-trichlormethyl-6-diphenyl-4-yl-[1,3,5]triazin,
- 0,67 Gt: Edaplan™ LA 411 (1 %ig in ®Dowanol PM),
- 19,4 Gt: 2-Butanon und
- 36,1 Gt: Propylenglykolmonomethylether (®Dowanol PM)
wurde, wie unter Beispiel 1 beschrieben, eine Druckplatte hergestellt. Das Schichtgewicht der IR-empfindlichen Schicht betrug 1,2 g/m². Mit der oben beschriebenen Weiterverarbeitung wurde ein Energiewert von weniger als 20 mJ/cm² erhalten.

### Beispiele 4 bis 8

Wie im Beispiel 1 beschrieben wurden aus den folgenden Komponenten IR-empfindliche Druckplatten hergestellt:
- A: eine 32,8 %ige Lösung eines Methylmethacrylat/Methacrylsäure-Copolymers (Molverhältnis von Methylmethacrylat- zu Methacrylsäure-Einheiten 4:1; Säurezahl: 110 mg KOH/g) in 2-Butanon (Viskosität 105 mm²/s mit Kapillarengröße 1,0 bei 25°C)
- B: IR-Farbstoff FEW S0325 (= Formel V, R¹ und R² zusammen-CH=CH-CH=CH- bedeuten, wobei R¹ gemeinsam mit R² einen sechgliederigen anellierten Ring bildet, R³ = CH₃, Y = N-Methylbarbituryl, X = (CH₂)₂)
- C: IR-Farbstoff FEW S0507 (= Formel VI, R¹, R² = H, R³ = CH₃, R⁴ = 1-Phenyl-5-thio-[1,2,3,4]tetrazolyl, X = (CH₂)₃ und Y = Chlorid
- D: IR-Farbstoff FEW S0331 (= Formel V, R¹ und R² zusammen-CH=CH-CH=CH- bedeuten, wobei R¹ gemeinsam mit R² einen sechgliederigen anellierten Ring bildet, R³ = CH₃, -Y = N-Ethylthiobarbituryl, X = (CH₂)₂)
- E: IR-Farbstoff FEW S0382 (= Formel VI, R¹, R² = H, R³ = CH₃, R⁴ = 5-methylsulfanyl-[1,3,4]thiadiazol-2-ylsulfanyl, X = (CH₂)₂ und Y⁻ = ClO4⁻
- F: IR-Farbstoff FEW S0367 (= Formel VI, R¹, R² = H, R³ = CH₃, R⁴ = 5-methyl-sulfanyl-[1,3,4]thiadiazol-2-ylsulfanyl, X = (CH₂)₃ und Y⁻ = ClO₄⁻
- G: eine 86,8 %ige Lösung eines Reaktionsproduktes aus 1 mol 2,2,4-Trimethyl-hexamethylendiisocyanat und 2 Mol 2-Hydroxyethyl-methacrylat (Viskosität 3,3 mm²/s mit Kapillarengröße 1,0 bei 25°C)
- H: Heliogenblau D 7490-Farbstoffdispersion (vgl. DE 199 33 139 A1) (9,9 %ig, Viskosität 7,0 mm²/s mit Kapillargröße 1,0 bei 25°C)
- I: 2,4-Bis-trichlormethyl-6-diphenyl-4-yl-[1,3,5]triazin
- J: 2-Mercapto-benzothiazol
- K: ®Edaplan LA 411 (1 %ig in ®Dowanol PM)
- L: 2-Butanon
- M: Propylenglykolmonomethylether (®Dowanol PM)

Die jeweils verwendete Zusammensetzung, die Schichtgewichte und die bestimmten Plattenempfindlichkeiten sind in Tabelle 2 aufgelistet:

**Tabelle 2:**

| **Komponente** | **Beispiele** | | | | |
|---|---|---|---|---|---|
| | **4** | **5** | **6** | **7** | **8** |
| | **Gt** | **Gt** | **Gt** | **Gt** | **Gt** |
| A | 6,430 | 6,430 | 6,430 | 8,090 | 8,110 |
| B | 0,095 | - | - | - | - |
| C | - | 0,095 | - | - | - |
| D | - | - | 0,101 | - | - |
| E | - | - | - | 0,130 | - |
| F | - | - | - | - | 0,120 |
| G | 3,310 | 3,310 | 3,310 | 4,170 | 4,170 |
| H | 6,390 | 6,290 | 6,160 | 7,760 | 7,760 |
| I | 0,238 | 0,238 | 0,238 | 0,300 | 0,300 |
| J | 0,018 | 0,018 | 0,018 | 0,020 | 0,020 |
| K | 0,600 | 0,600 | 0,600 | 0,760 | 0,760 |
| L | 17,67 | 17,67 | 17,98 | 51,04 | 51,02 |
| M | 35,35 | 35,35 | 35,48 | 77,74 | 77,74 |
| | | | | | |
| **Schicht- gewicht [g/m**^{**2**}**]** | 1,50 | 1,50 | 1,66 | 1,10 | 1,10 |
| **Energiewert [mJ/cm**^{**2**}**]** | 28 | 38 | 61 | 43 | 57 |

## Patentansprüche

1. Strahlungsempfindliches Gemisch, das ein radikalisch polymerisierbares Acrylat- oder Methacrylat-Monomer und/oder -Oligomer mit mindestens zwei Acrylat- und/oder Methacrylatgruppen und mindestens einer photooxidierbaren Gruppe, einen Photoinitiator, einen IR-absorbierenden Farbstoff und ein organisches polymeres Bindemittel enthält, **dadurch gekennzeichnet, dass** der IR-absorbierende Farbstoff ein Heptamethincyanin-Farbstoff ist, dass das Gemisch für den nahen Infrarot-Bereich empfindlich ist, und der Photoinitiator diese Strahlung nicht absorbiert.

2. Gemisch gemäß Anspruch 1, **dadurch gekennzeichnet, daß** 3 Methin-Kohlenstoffatome in der Heptamethinkette des Farbstoffs Bestandteil eines 5- bis 7-gliedrigen isocyclischen oder heterocyclischen Rings sind.

3. Gemisch gemäß Anspruch 1 oder 2, **dadurch gekennzeichnet, daß** die beiden aromatischen Endgruppen in den Heptamethincyanin-Farbstoffen Indol- und/oder Indoliumgruppen sind, an die gegebenenfalls noch mindestens ein weiterer Ring anelliert sein kann.

4. Gemisch gemäß einem oder mehreren der Ansprüche 1 bis 3,
**dadurch gekennzeichnet, daß** der Heptamethincyanin-Farbstoff der Formel V entspricht R¹=R²=H oder R¹ und R² zusammen -CH=CH-CH=CH- bedeuten, wobei R¹ gemeinsam mit R² einen sechgliederigen anellierten Ring bildet,
R³=Methyl, Ethyl, Propyl oder Butyl
X= -(CH₂)₃- oder -(CH₂)₂-
Y= bedeuten, oder der formel VI R¹=R²=H oder R¹ und R²zusammen -CH=CH-CH=CH- bedeuten, wobei R¹ gemeinsam mit R² einen sechgliederigen anellierten Ring bildet,
R³=Methyl, Ethyl, Propyl oder Butyl
R⁴=H, Cl, X= -(CH₂)₃- oder -(CH₂)₂-
Y= Br⁻, Cl⁻, I⁻, pTosO⁻, ClO₄⁻, BF₄⁻ oder PF₆⁻

5. Gemisch gemäß einem oder mehreren der Ansprüche 1 bis 4, **dadurch gekennzeichnet, daß** der Anteil des Heptamethincyanin-Farbstoffs 0,01 bis 10 Gew.-%, bevorzugt 0,5 bis 8,0 Gew.-%, jeweils bezogen auf das Gesamtgewicht der nichtflüchtigen Bestandteile des Gemisches, beträgt.

6. Gemisch gemäß einem oder mehreren der Ansprüche 1 bis 5, **dadurch gekennzeichnet, daß** das radikalisch polymerisierbare Acrylat- oder Methacrylat-Monomer zwei Acrylat- oder Methacrylatgruppen enthält.

7. Gemisch gemäß Anspruch 6, **dadurch gekennzeichnet, daß** die photo-oxidierbare Gruppe in dem radikalisch polymerisierbaren Acrylat- oder Methacrylat-Monomer oder -Oligomer eine primäre, sekundäre oder tertiären Aminogruppe, eine Harnstoff-, eine Thio- und/oder Urethangruppe ist.

8. Gemisch gemäß einem oder mehreren der Ansprüche 1 bis 7, **dadurch gekennzeichnet, daß** der Anteil aller photopolymerisierbaren Monomere oder Oligomere allgemein 10 bis 85 Gew.-%, bevorzugt 20 bis 75 Gew.-%, jeweils bezogen auf das Gesamtgewicht der nichtflüchtigen Bestandteile des Gemisches, beträgt.

9. Gemisch gemäß Anspruch 8, **dadurch gekennzeichnet, daß** der Anteil der photopolymerisierbaren Monomere oder Oligomere mit photooxidierbaren Gruppen mindestens 40 Gew.-% beträgt, bezogen auf das Gesamtgewicht aller photopolymerisierbaren Monomere und/oder Oligomere.

10. Gemisch gemäß einem oder mehreren der Ansprüche 1 bis 9, **dadurch gekennzeichnet, daß** der Photoinitiator eine TriazinVerbindung mit mindestens einer photolytisch spaltbaren Trihalogenmethylgruppe, insbesondere einer Trichlor- oder Tribrommethylgruppe, enthält.

11. Gemisch gemäß einem oder mehreren der Ansprüche 1 bis 10, **dadurch gekennzeichnet, daß** der Anteil an Photoinitiator(en) allgemein bei 0,1 bis 20 Gew.-%, bevorzugt 1,0 bis 10 Gew.-%, jeweils bezogen auf das Gesamtgewicht der nichtflüchtigen Bestandteile des Gemisches, liegt .

12. Gemisch gemäß einem oder mehreren der Ansprüche 1 bis 11, **dadurch gekennzeichnet, daß** als Bindemittel chlorierte Polyalkylene (insbesondere chloriertes Polyethylen und chloriertes Polypropylen), Poly(meth)acrylsäure-alkylester oder -alkenylester (insbesondere Polymethyl(meth)acrylat, Polyethyl(meth)acrylat, Polybutyl(meth)acrylat, Polyisobutyl-(meth)acrylat, Polyhexyl(meth)acrylat, Poly[(2-ethyl-hexyl)-(meth)acrylat] und Poly[allyl(meth)acrylat]), Alkyl(meth)acrylat/(Meth)acrylsäure-Copolymere, Copolymere von (Meth)acrylsäure-alkylestern oder -alkenylestern mit anderen copolymerisierbaren Monomeren (insbesondere mit (Meth)acrylnitril, Vinylchlorid, Vinylidenchlorid, Styrol und/oder Butadien), Polyvinylchlorid (PVC), Vinylchlorid/Acrylnitril-Copolymere, Polyvinylidenchlorid (PVDC), Vinylidenchlorid/Acrylnitril-Copolymere, Polyvinylacetat, Polyvinylalkohol, Polyacrylnitril, Acrylnitril/Styrol-Copolymere, (Meth)acrylamid/Alkyl(meth)acrylat-Copolymere, Acrylnitril/Butadien/Styrol (ABS)-Terpolymere, Polystyrol, Poly(α-methyl-styrol), Polyamide, Polyurethane, Polyester, Methylcellulose, Ethylcellulose, Acetylcellulose, (Hydroxy-(C₁-C₄)alkyl)-cellulose, Carboxymethylcellulose, Polyvinylformal und/oder Polyvinylbutyral sowie α,β-ungesättigte Carbon- oder Dicarbonsäuren eingesetzt werden.

13. Gemisch gemäß einem oder mehreren der Ansprüche 1 bis 12, **dadurch gekennzeichnet, daß** das Bindemittel ein mittleres Molekulargewicht M_{w} von 600 bis 200.000, bevorzugt 1.000 bis 100.000, und eine Säurezahl zwischen 10 und 250, bevorzugt von 20 bis 200, oder eine Hydroxylzahl von 50 bis 750, bevorzugt von 100 bis 500, aufweist.

14. Gemisch gemäß einem oder mehreren der Ansprüche 1 bis 13, **dadurch gekennzeichnet, daß** der Anteil des bzw. der Bindemittel(s) allgemein 10 bis 90 Gew.-%, bevorzugt 20 bis 80 Gew.-%, jeweils bezogen auf das Gesamtgewicht der nichtflüchtigen Bestandteile des Gemisches, beträgt.

15. Aufzeichnungsmaterial für die Herstellung von Druckplatten mit einem Träger und einer Schicht aus dem photopolymerisierbaren Gemisch gemäß einem oder mehreren der Ansprüche 1 bis 14.

16. Aufzeichnungsmaterial gemäß Anspruch 15, **dadurch gekennzeichnet, daß** der Träger eine Folie, ein Band oder eine Platte aus Kunststoff oder Metall, bevorzugt aus Aluminium oder einer Aluminiumlegierung mit einer gegebenenfalls mechanisch, chemisch und/oder elektrochemisch vorbehandelten Oberfläche, ist.

17. Aufzeichnungsmaterial gemäß Anspruch 15, **dadurch gekennzeichnet, daß** sich auf der strahlungsempfindlichen Schicht eine für Sauerstoff undurchlässige oder nur wenig durchlässige Deckschicht befindet.

18. Aufzeichnungsmaterial gemäß Anspruch 17, **dadurch gekennzeichnet, daß** die Deckschicht aus Polyvinylalkohol, Polyvinylpyrrolidon, Polyphosphaten oder einem Zucker besteht.

19. Aufzeichnungsmaterial gemäß Anspruch 17, **dadurch gekennzeichnet, daß** die Deckschicht eine Dicke von 0,1 bis 10 µm, bevorzugt 1 bis 5 µm, aufweist.

20. Verfahren zur Herstellung einer Druckplatte aus dem Aufzeichnungsmaterial gemäß einem oder mehreren der Ansprüche 15 bis 19, **dadurch gekennzeichnet, daß** das Aufzeichnungsmaterial mit IR-Laserstrahlen einer Wellenlänge zwischen 700 und 1200 nm bildmäßig bestrahlt und anschließend mit einem organischen Lösemittel oder Lösemittelgemisch oder einer wäßrig-alkalischen Lösung entwickelt wird.

## Claims

1. A photosensitive mixture which contains an acrylate or methacrylate monomer and/or oligomer capable of free-radical polymerisation and having at least two acrylate and/or methacrylate groups and at least one photooxidisable group, a photoinitiator, an IR-absorbing dye and an organic polymeric binder, wherein the IR-absorbing dye is a heptamethine cyanine dye, the mixture is sensitive to the near infrared and the photoiniator is not absorbing said radiation.

2. The mixture according to claim 1, wherein 3 methine carbon atoms in the heptamethine chain of the dye are part of a 5- to 7-membered isocyclic or heterocyclic ring.

3. The mixture according to claim 1 or 2, wherein the two aromatic terminal groups in the heptamethine cyanine dyes are indole and/or indolium groups with which optionally at least one further ring may also be fused.

4. The mixture according to any of the claims 1 to 3, wherein the heptamethine cyanine dye corresponds to the formula V R¹=R²=H or R¹ and R² together represent -CH=CH-CH=CH-, R¹ together with R² forming a six-membered fused ring,
R³ represents methyl, ethyl, propyl or butyl
X represents -(CH₂)₃- or -(CH₂)₂-
Y represents or to the formula VI R¹=R²=H or R¹ and R² together represent -CH=CH-CH=CH-, R¹ together with R² forming a six-membered fused ring,
R³ = methyl, ethyl, propyl or butyl
R⁴ = H, Cl, X = -(CH₂)₃- or -(CH₂)₂-
Y = Br⁻, Cl⁻, I⁻, pTosO⁻, ClO₄⁻, BF₄⁻ or PF₆⁻.

5. The mixture according to any of the claims 1 to 4, wherein the amount of the heptamethine cyanine dye is 0.01 to 10% by weight, preferably 0.5 to 8.0% by weight, based in each case on the total weight of the non-volatile matter of the mixture.

6. The mixture according to any of the claims 1 to 5, wherein the acrylate or methacrylate monomer capable of free-radical polymerisation contains two acrylate or methacrylate groups.

7. The mixture according to claim 6, wherein the photooxidisable group in the acrylate or methacrylate monomer or oligomer, capable of free-radical polymerisation, is a primary, secondary or tertiary amino group, a urea group, a thio group and/or a urethane group.

8. The mixture according to any of the claims 1 to 7, wherein the amount of all photopolymerisable monomers or oligomers is in general 10 to 85% by weight, preferably 20 to 75% by weight, based in each case on the total weight of the non-volatile matter of the mixture.

9. The mixture according to claim 8, wherein the amount of photopolymerisable monomers or oligomers having photooxidisable groups is at least 40% by weight, based on the total weight of all photopolymerisable monomers and/or oligomers.

10. The mixture according to any of the claims 1 to 9, wherein the photoinitiator contains a triazine compound having at least one trihalomethyl group which can be cleaved photolytically, in particular a trichloromethyl or tribromomethyl group.

11. The mixture according to any of the claims 1 to 10, wherein the amount of photoinitiator(s) is in general 0.1 to 20% by weight, preferably 1.0 to 10% by weight, based in each case on the total weight of the non-volatile matter of the mixture.

12. The mixture according to any of the claims 1 to 11, wherein chlorinated polyalkylenes (in particular chlorinated polyethylene and chlorinated polyproylene), alkyl or alkenyl poly(meth)acrylates (in particular polymethyl (meth)acrylate, polyethyl (meth)acrylate, polybutyl (meth)acrylate, polyisobutyl (meth)acrylate, polyhexyl (meth)acrylate, poly[(2-ethylhexyl) (meth)acrylate] and poly[allyl(meth)acrylate]), alkyl (meth)acrylate/(meth)acrylic acid copolymers, copolymers of alkyl or alkenyl (meth)acrylates with other copolymerisable monomers (in particular with (meth)acrylonitrile, vinyl chloride, vinylidene chloride, styrene and/or butadiene), polyvinyl chloride (PVC), vinyl chloride/acrylonitrile copolymers, polyvinylidene chloride (PVDC), vinylidene chloride/acrylonitrile copolymers, polyvinyl acetate, polyvinyl alcohol, polyacrylonitrile, acrylonitrile/styrene copolymers, (meth)acrylamide/alkyl (meth)acrylate copolymers, acrylonitrile/butadiene/styrene (ABS) terpolymers, polystyrene, poly(α-methylstyrene), polyamides, polyurethanes, polyesters, methylcellulose, ethylcellulose, acetylcellulose, (hydroxy-(C₁-C₄)alkyl)cellulose, carboxymethylcellulose, polyvinylformal and/or polyvinylbutyral and α,β-unsaturated carboxylic or dicarboxylic acids are used as the binder.

13. The mixture according to any of the claims 1 to 12, wherein the binder has an average molecular weight M_{w} of 600 to 2 000, preferably 1 000 to 100 000, and an acid number between 10 and 250, preferably of 20 to 200, or a hydroxyl number of 50 to 750, preferably of 100 to 500.

14. The mixture according to any of the claims 1 to 13, wherein the amount of the binder or binders is in general 10 to 90% by weight, preferably 20 to 80% by weight, based in each case on the total weight of the non-volatile matter of the mixture.

15. A recording material for the production of printing plates comprising a base and a layer of the photopolymerisable mixture as defined in any of the claims 1 to 14.

16. The recording material according to claim 15, wherein the base is a sheeting, web or plate made of plastic or metal, preferably of aluminium or of an aluminium alloy having an optionally mechanically, chemically and/or electrochemically pretreated surface.

17. The recording material according to claim 15, wherein a top layer which is impermeable or but slightly permeable to oxygen is present on the photosensitive layer.

18. The recording material according to claim 17, wherein the top layer consists of poly(vinyl alcohol), polyvinylpyrrolidone, polyphosphates or a sugar.

19. The recording material according to claim 17, wherein the top layer has a thickness of 0.1 to 10 µm, preferably 1 to 5 µm.

20. A process for the production of a printing plate from the recording material as defined in any of the claims 15 to 19, wherein the recording material is exposed imagewise to IR laser beams having a wavelength between 700 and 1 200 nm and subsequently developed in an organic solvent or solvent mixture or an aqueous alkaline solution.

## Revendications

1. Mélange sensible au rayonnement qui contient un monomère et/ou un oligomère d'acrylate et/ou de méthacrylate apte à une polymérisation radicalaire comprenant au moins deux groupes acrylate et/ou méthacrylate et au moins un groupe photo-oxydable, un photo-initiateur, un colorant absorbant le rayonnement infrarouge et un liant polymère organique, **caractérisé en ce que** le colorant absorbant l'infrarouge est un colorant d'heptaméthine cyanine, **en ce que** le mélange manifeste une sensibilité pour le domaine de l'infrarouge proche, le photoinitiateur n'absorbant pas ce rayonnement.

2. Mélange selon la revendication 1, **caractérisé en ce que** 3 atomes de carbone du groupe méthine dans la chaîne heptaméthine du colorant font partie d'un noyau isocyclique ou hétérocyclique pentagonal à heptagonal.

3. Mélange selon la revendication 1 ou 2, **caractérisé en ce que** les deux groupes terminaux aromatiques dans les colorants d'heptaméthine cyanine représentent des groupes indole et/ou indolium auxquels peut être condensé le cas échéant encore au moins un noyau supplémentaire.

4. Mélange selon une ou plusieurs des revendications 1 à 3, **caractérisé en ce que** le colorant d'heptaméthine cyanine répond à la formule V dans laquelle
R¹ = R² = H ou R¹ et R² représentent ensemble un groupe -CH=CH-CH=CH- où R¹ forme, ensemble avec R² un noyau hexagonal condensé ;
R³ représente un groupe méthyle, un groupe éthyle, un groupe propyle ou un groupe butyle ;
X représente un groupe -(CH₂)₃- ou un groupe -(CH₂)₂- ;
Y représente ou bien répond à la formule VI dans laquelle
R¹ = R² = H ou R¹ et R² représentent ensemble un groupe -CH=CH-CH=CH- où R¹ forme, ensemble avec R² un noyau hexagonal condensé ;
R³ représente un groupe méthyle, un groupe éthyle, un groupe propyle ou un groupe butyle ;
R⁴ représente un atome d'hydrogène, un atome de chloré, X représente un groupe -(CH₂)₃- ou un groupe -(CH₂)₂- ;
Y représente un groupe Br⁻, un groupe Cl⁻, un groupe I⁻, un groupe pTosO⁻, un groupe ClO₄⁻, un groupe BF₄⁻ ou un groupe PF₆⁻.

5. Mélange selon une ou plusieurs des revendications 1 à 4, **caractérisé en ce que** la fraction du colorant d'heptaméthine cyanine représente de 0,01 à 10 % en poids, de préférence de 0,5 à 8,0 % en poids, chaque fois rapportés au poids total des constituants non volatils du mélange.

6. Mélange selon une ou plusieurs des revendications 1 à 5, **caractérisé en ce que** le monomère d'acrylate ou de méthacrylate apte à une polymérisation radicalaire contient deux groupes acrylate ou méthacrylate.

7. Mélange selon revendication 6, **caractérisé en ce que** le groupe photo-oxydable dans le monomère ou le oligomère d'acrylate ou de méthacrylate apte à une polymérisation radicalaire est un groupe amino primaire, secondaire ou tertiaire, un groupe urée, un groupe thio et/ou un groupe uréthane.

8. Mélange selon une ou plusieurs des revendications 1 à 7, **caractérisé en ce que** la fraction de tous les monomères ou de tous les oligomères photopolymérisables représente en général de 10 à 85 % en poids, de préférence de 20 à 75 % en poids, chaque fois rapportés au poids total des constituants non volatils du mélange.

9. Mélange selon la revendication 8, **caractérisé en ce que** la fraction des monomères ou des oligomères photopolymérisables contenant des groupes photo-oxydables représente au moins 40 % en poids, rapportés au poids total de tous les monomères et/ou de tous les oligomères photopolymérisables.

10. Mélange selon une ou plusieurs des revendications 1 à 9, **caractérisé en ce que** le photo-initiateur contient un composé de triazine comprenant au moins un groupe trihalogénométhyle apte à être clivé par voie photolytique, en particulier un groupe trichlorométhyle ou un groupe tribromométhyle.

11. Mélange selon une ou plusieurs des revendications 1 à 10, **caractérisé en ce que** la fraction du ou des photo-initiateurs représente en général de 0,1 à 20 % en poids, de préférence de 1,0 à 10 % en poids, chaque fois rapportés au poids total des constituants non volatils du mélange.

12. Mélange selon une ou plusieurs des revendications 1 à 11, **caractérisé en ce qu'**on met en oeuvre, à titre de liant, des polyalkylènes chlorés (en particulier du polyéthylène chloré et du polypropylène chloré), des esters alkyliques ou des esters alcényliques d'acide poly(méth)acrylique (en particulier le poly(méth)acrylate de méthyle, le poly(méth)acrylate d'éthyle, le poly(méth)acrylate de butyle, le poly(méth)acrylate d'isobutyle, le poly(méth)acrylate d'hexyle, le poly(méth)acrylate de 2-éthylhexyle et le poly(méth)acrylate d'allyle), des copolymères de (méth)acrylate d'alkyle/acide (méth)acrylique, des copolymères d'esters alkyliques ou d'esters alcényliques d'acide (méth)acrylique avec d'autres monomères copolymérisables (en particulier avec le (méth) acrylonitrile, le chlorure de vinyle, le chlorure de vinylidène, le styrène et/ou le butadiène), le chlorure de polyvinyle (PVC), des copolymères de chlorure de vinyle/acrylonitrile, le chlorure de polyvinylidène (PVDC), des copolymères de chlorure de vinylidène/acrylonitrile, l'acétate de polyvinyle, l'alcool polyvinylique, le polyacrylonitrile, des copolymères d'acrylonitrile/styrène, des copolymères de (méth)acrylamide/-(méth)acrylate d'alkyle, des terpolymères d'acrylonitrile/butadiène/-styrène (ABS), du poly-α-méthylstyrène, des polyamides, des polyuréthanes, des polyesters, de la méthylcellulose, de méthylcellulose, de l'acétylcellulose, du polystyrène, des hydroxy(alkyl en C₁-C₄)celluloses, de la carboxyméthylcellulose, du polyvinylformal et/ou du polyvinylbutyral, ainsi que des acides carboxyliques ou dicarboxyliques à insaturation α,β.

13. Mélange selon une ou plusieurs des revendications 1 à 12, **caractérisé en ce que** le liant présente un poids moléculaire moyen M_{w} de 600 à 200.000, de préférence de 1000 à 100.000, et un indice d'acide entre 10 et 250, de préférence de 20 à 200, ou un indice d'hydroxyle de 50 à 750, de préférence de 100 à 500.

14. Mélange selon une ou plusieurs des revendications 1 à 13, **caractérisé en ce que** la fraction du liant, respectivement des liants représente en général de 10 à 90 % en poids, de préférence de 20 à 80 % en poids, chaque fois rapportés au poids total des constituants non volatils du mélange.

15. Matériau d'enregistrement pour la fabrication de clichés d'impression comprenant un support et une couche constituée du mélange photo-polymérisable selon une ou plusieurs de revendications 1 à 14.

16. Matériau d'enregistrement selon la revendication 15, **caractérisé en ce que** le support est une feuille, une bande ou une plaque en matière synthétique ou en métal, de préférence en aluminium ou en un alliage d'aluminium comprenant une surface le cas échéant soumise à un traitement préalable de type mécanique, chimique et/ou électrochimique.

17. Matériau d'enregistrement selon la revendication 15, **caractérisé en ce que**, sur la couche sensible au rayonnement, est disposé une couche de recouvrement imperméable ou seulement légèrement perméable à l'oxygène.

18. Matériau d'enregistrement selon la revendication 17, **caractérisé en ce que** la couche de recouvrement est constituée d'alcool polyvinylique, de polyvinylpyrrolidone, de polyphosphates ou d'un sucre.

19. Matériau d'enregistrement selon la revendication 17, **caractérisé en ce que** la couche de recouvrement présente une épaisseur de 0,1 à 10 µm, de préférence de 1 à 5 µm.

20. Procédé pour la fabrication d'un cliché d'impression constitué du matériau d'enregistrement selon une ou plusieurs des revendications 15 à 19, **caractérisé en ce qu'**on expose le matériau d'enregistrement en forme d'image à des rayons laser infrarouge d'une longueur d'onde entre 700 et 1200 nm, avant de développer avec un solvant organique ou un mélange de solvants organiques ou avec une solution aqueuse-alcaline.
